# FASCICULE DE BREVET EUROPEEN

(11) **EP 0 839 922 B1**
(45) Date de publication et mention de la délivrance du brevet: **04.02.2004**
(21) Numéro de dépôt: 97402567.8
(22) Date de dépôt: 29.10.1997
(51) Int. Cl.: C22C 38/16

(54) **Acier ferritique à très basse teneur en carbone, doté de propriétés de déformation élevées et d'une excellente résistance à la corrosion**
Ferritischer Stahl mit sehr niedrigem Kohlenstoffgehalt, mit sehr guten Verformungseigenschaften und ausgezeichneter Korrosionsbeständigkeit
Very low-carbon ferritic steel, with very good deformation characteristics and excellent corrosion resistance

(30) Priorité: 30.10.1996 FR 9613222
(43) Date de publication de la demande: 06.05.1998
(73) Titulaire: SOLLAC, 92800 Puteaux (FR)
(72) Inventeur: Kefferstein, Ronald, 13730 Saint-Victoret (FR); Jartoux, Xavier, La Saladelle, 13270 Fos sur Mer (FR)
(74) Mandataire: Ventavoli, Roger

(56) Documents cités:
- GB-A- 1 022 256
- PATENT ABSTRACTS OF JAPAN vol. 18, no. 030 (C-1153), 17 janvier 1994 & JP 05 255805 A (NIPPON STEEL CORP.), 5 octobre 1993,
- PATENT ABSTRACTS OF JAPAN vol. 17, no. 632 (C-1132), 24 novembre 1993 & JP 05 195142 A (NIPPON STEEL CORP.), 3 août 1993,
- PATENT ABSTRACTS OF JAPAN vol. 18, no. 201 (C-1188), 8 avril 1994 & JP 06 002070 A (SUMITOMO METAL IND.LTD.)
- GEORGE ET AL: 'Trace element effects on high temperature fracture' MATER. ENG. vol. 15, 1999, N.Y., pages 225 - 237

## Description

La présente invention concerne un acier ferritique à très basse teneur en carbone, doté de propriétés de déformation élevées et d'une excellente résistance à la corrosion.

De nombreux aciers sont développés pour résister à la corrosion atmosphérique. Il s'agit, en général, d'aciers contenant notamment dans leur composition du cuivre, du phosphore, du chrome et des teneurs en carbone d'environ 0,08%. Nuances sont déjà developées contre la corrosion comme celles divoulguées dans JP-A-5-195 142 et GB-A-1 022 256.

Il est connu, par exemple, des aciers patinables comme les aciers INDATEN ou CORTEN qui ne résistent cependant qu'à la corrosion atmosphérique lorsque l'atmosphère ne contient pas de polluants agressifs. Dans un autre domaine, il est connu également des aciers qui sont élaborés pour résister à la corrosion marine ou à la corrosion fissurante.

D'une autre manière, l'amélioration de la résistance à la corrosion des structures en acier est réalisée par des revêtements métalliques, organiques ou minéraux de plus en plus complexes. La modification de la composition intrinsèque de l'acier reste cependant une voie d'amélioration non négligeable.

Le but de l'invention est de proposer un acier contenant dans sa composition une très basse teneur en carbone, et présentant, d'une part, de bonnes propriétés mécaniques, en particulier dans le domaine de l'allongement et, d'autre part, d'excellentes propriétés de résistance notamment à la corrosion perforante et atmosphérique.

L'invention a pour objet un acier ferritique à très basse teneur en carbone doté de propriétés de déformation élevées et d'une excellente résistance à la corrosion, caractérisé en la composition pondérale suivante :
carbone < 0,02%,
0,3% < manganèse < 1,5%,
silicium < 0,3%;
0,04% < phosphore < 0,1%
soufre < 0,01%,
0,2% < cuivre <0,5%
nickel < 0,2%,
l'acier comprend en outre dans sa composition, au moins 0.026% et moins de 0,08% de niobium.
le reste étant du fer et des impuretés inhérentes à l'élaboration.

Les autres caractéristiques de l'invention sont :
- l'acier comprend en outre dans sa composition, moins de 0,05% de titane.
- l'acier comprend en outre dans sa composition, moins de 0,3% de molybdène.

L'invention concerne également un procédé d'élaboration d'un acier ferritique à très basse teneur en carbone doté de propriétés de déformation élevées et d'une excellente résistance à la corrosion, caractérisé en ce que l'acier de composition pondérale suivante :
carbone < 0,02%,
0,3% < manganèse < 1,5%,
silicium < 0,3%;
0,04% < phosphore < 0,1%
soufre < 0,01%,
0,2% < cuivre <0,5%
nickel < 0,2%,
l'acier comprend en outre dans sa composition, au moins 0.026% et moins de 0,08% de niobium.
le reste étant du fer et des impuretés inévitables est élaboré sous vide, puis soumis à:
- un laminage à chaud à une température de laminage supérieure à 850°C,
- un refroidissement jusqu'à une température comprise entre 450°C et 650°C,
- un bobinage.

La description qui suit et la figure annexée, le tout donné à titre d'exemple non limitatif, fera bien comprendre l'invention.

La figure unique présente des courbes caractéristiques de mesure de dissolution anodique de différents aciers du commerce comparées à celles de deux exemples d'acier de l'invention.

Les aciers, pour des pièces de structure, de liaison mécanique, notamment, dans le domaine automobile ou ferroviaire, doivent permettre de répondre aux exigences de plus en plus draconiennes, d'une part, du point de vue de la résistance à la corrosion et, d'autre part, du point de vue de la mise en forme et des caractéristiques mécaniques.

L'acier selon l'invention est un acier laminé à chaud à très basse teneur en carbone, contenant du cuivre, doté de propriétés de déformation élevées et d'une excellente résistance à la corrosion, caractérisé en la composition pondérale suivante :
carbone < 0,02%,
0,3% < manganèse < 1,5%,
silicium < 0,3%;
0,04% < phosphore < 0,1%
soufre < 0,01%,
0,2% < cuivre < 0,5%
nickel < 0,2%,
l'acier comprend en outre dans sa composition, au moins 0.026% et moins de 0,08% de niobium.
le reste étant du fer et des impuretés inhérentes à l'élaboration.

La composition de l'acier permet d'obtenir une microstructure essentiellement ferritique.

L'acier peut contenir en outre au moins un élément d'alliage choisi parmi le titane ou/et le molybdène.

La limitation de la teneur en carbone évite une détérioration des propriétés mécaniques de l'acier.

Selon la teneur en carbone et en niobium, la structure est plus ou moins affinée et peut présenter des îlots de phases carburées.

L'acier contient peu de phases carburées du fait de la faible teneur en carbone, ne comporte pas d'hétérogénéités électrochimiques et a une meilleure tenue à la corrosion par dissolution ou corrosion perforante.

Le phosphore associé au cuivre génère une couche de rouille dense et étanche qui protège l'acier.

Le niobium qui affine les grains et réduit la taille des phases carburées, participe à l'amélioration des caractéristiques mécaniques et de la tenue à la corrosion.

En addition, le titane augmente les caractéristiques mécaniques de l'acier et le molybdène améliore la résistance à la corrosion généralisée.

Le procédé d'élaboration d'une tôle laminée à chaud à partir de la composition de l'acier comprend :
- un laminage à chaud à une température de laminage supérieure à 850°C,
- un refroidissement jusqu'à une température comprise entre 450°C et 650°C,
- un bobinage à une température comprise entre 450°C et 650°C, et de préférence à la température de 550°C.

Le laminage à chaud est effectué à une température d'environ 50°C au-dessus du point AR3 qui peut varier entre 800°C et 820°C en fonction de la composition, la température de bobinage étant définie en fonction des épaisseurs de tôles réalisées, épaisseurs comprises généralement entre 1,5 et 6 mm.

Du point de vue des caractéristiques mécaniques, les valeurs d'allongement et de coefficient d'écrouissage sont particulièrement élevées.

Les caractéristiques mécaniques moyennes sont présentées dans le tableau 1 suivant :

**Tableau 1.**

| | |
|---|---|
| **Limite élastique Re** | **de 310 MPa à 440 MPa.** |
| **limite à la rupture Rm** | **de 415 MPa à 510 MPa.** |
| **Allongement à la rupture A%** | **de 28% à 44%.** |
| **Coefficient d'écrouissage n** | **de 0,19 à 0,24.** |

Le tableau 2 suivant présente exemples de composition selon l'invention. Les teneurs sont exprimées en millième de %.

**Tableau 2.**

| **Acier** | **C** | **Mn** | **Si** | **P** | **S** | **Al** | **Cu** | **Ni** | **N** | **Nb** | **Ti** |
|---|---|---|---|---|---|---|---|---|---|---|---|
| **A** | **3** | **1195** | **178** | **83** | **<5** | **<5** | **335** | **18** | **2,2** | **0** | |
| **B** | **20** | **1245** | **289** | **84** | **<5** | **12** | **314** | **12** | **4,1** | **0** | |
| **C** | **3** | **1240** | **235** | **81** | **<5** | **<5** | **340** | **179** | **4,0** | **26** | |
| **D** | **20** | **1260** | **250** | **53** | **<5** | **20** | **340** | **179** | **4,0** | **26** | |
| **J** | **6** | **1269** | **117** | **55** | **<5** | **5** | **373** | **160** | **2,1** | **27** | **< 5** |
| **N** | **< 3** | **1279** | **111** | **50** | **<5** | **25** | **364** | **162** | **2,3** | **26** | **< 5** |

Le tableau 3 présente les caractéristiques mécaniques respectivement en limite à la rupture, en limite élastique, en allongement et en coefficient d'écrouissage pour les exemples de composition A, B, C, D du tableau 2.

**Tableau 3.**

| **Acier** | **Rm(MPa) Limite à la rupture** | **Re(MPa) Limite élastique** | **Ag(%) Allongement réparti** | **A(%) Allongement rupture** | **n (4%-Rm) Coefficient d'écrouissage** |
|---|---|---|---|---|---|
| **A** | **415** | **320** | **22** | **44** | **0,23** |
| **B** | **440** | **345** | **20,5** | **38** | **0,24** |
| **C** | **501** | **439** | **17** | **28** | **0,19** |
| **D** | **503** | **434** | **16,5** | **28** | **0,19** |

Du fait de la structure essentiellement ferritique très homogène, et grâce aux teneurs en cuivre et en phosphore, l'acier selon l'invention présente une résistance à la corrosion supérieure à celle des aciers laminés à chaud conventionnels. Le niobium, qui est introduit dans la composition de l'acier, améliore la résistance au brouillard salin et à la dissolution anodique.

Différents essais de résistance à la corrosion ont été réalisés en comparant l'acier A et B selon l'invention avec des aciers conventionnels référencés HR 45 et INDATEN dont les compositions sont présentées dans le tableau 4. Les teneurs sont exprimées en millième de %.

**Tableau 4.**

| **Acier** | **C** | **Mn** | **Si** | **P** | **S** | **Al** | **Cu** | **Ni** | **N** | **Nb** | **Cr** |
|---|---|---|---|---|---|---|---|---|---|---|---|
| **HR45** | **154** | **652** | **6** | **12** | **<5** | **27** | **9** | **23** | **3,2** | **<5** | **19** |
| **INDATEN** | **76** | **520** | **288** | **75** | **6** | **35** | **306** | **120** | **4,5** | **<5** | **548** |

Dans un test de corrosion atmosphérique, des échantillons comportant une surface rectifiée sont exposés pendant six mois en extérieur en zone industrielle.
Les pertes de masse due à la corrosion atmosphérique, exprimées en g/m², sont présentées dans le tableau 5 suivant.

**Tableau 5**

| **Acier** | **Perte de masse moyenne (g/m**^{**2**}**)** | **Amélioration comparée par rapport à la référence HR45 (%)** |
|---|---|---|
| **HR45** | **239** | **0** |
| **INDATEN** | **175** | **+ 27** |
| **Acier A** | **140** | **+41** |
| **Acier B** | **156** | **+35** |

Dans un test de corrosion perforante, corrosion qui se manifeste principalement dans des zones confinées comme des sertissages, des corps creux, des joints de tôles superposées, les échantillons testés sont composés de deux tôles juxtaposées et assemblées par soudage.

Les échantillons sont soumis à 14 cycles de corrosion du type 3C Renault, puis désoudés et coupés pour effectuer une analyse micrographique déterminant les profondeurs moyennes d'attaque par corrosion.

Le tableau 6 suivant présente les valeurs de la profondeur moyenne et maximale d'attaque par corrosion des aciers A et B comparées aux valeurs de la profondeur moyenne et maximale d'attaque des échantillons réalisés avec les aciers de référence HR 45 et INDATEN.

**Tableau 6**

| **Acier** | **Attaque moyenne (µm)** | **Attaque maximale (µm)** |
|---|---|---|
| **HR 45** | **380** | **880** |
| **INDATEN** | **280** | **685** |
| **Acier A** | **168** | **334** |
| **Acier B** | **210** | **332** |

On peut remarquer que les aciers A et B résistent bien mieux à la corrosion perforante que les aciers conventionnels.

Dans un test de corrosion au brouillard salin, des échantillons sont exposés pendant 600 heures, 1000 heures et 1300 heures dans une enceinte à brouillard salin à une température de 35°C, l'atmosphère contenant 5% de NaCl.

Le tableau 7 présente les valeurs moyennes de perte de masse en g/m² des aciers A; B; et des C; D selon l'invention, comparées aux valeurs moyennes de perte de masse des aciers de référence HR 45 et INDATEN, le temps d'exposition des échantillons étant de 1300 heures.

**Tableau 7.**

| **Acier** | **Perte moyenne de masse en g/m**^{**2**} | **Amélioration par rapport à l'acier RH 45 (%)** |
|---|---|---|
| **RH45** | **1680** | **0** |
| **INDATEN** | **1665** | **+ 1%** |
| **Acier A** | **1050** | **+ 37** |
| **Acier B** | **1170** | **+ 30** |
| **Acier C** | **880** | **+48** |
| **Acier D** | **970** | **+42** |

Dans un test de dissolution anodique, les échantillons sont traités dans un bain de NaCI à 3% pendant 4 heures sous un potentiel de +350 mV par rapport au potentiel de corrosion.

La figure unique présente des courbes d'intensité de dissolution anodique en fonction du temps pour le acier B et l'acier C selon l'invention et pour les aciers de référence.

Ces courbes montrent que l'acier de l'invention a un comportement similaire voire supérieur à celui des aciers conventionnels, dits résistants à la corrosion atmosphérique.

D'autre part, il présente une résistance remarquable à la corrosion marine et à la corrosion chimique dans le test suivant la norme ASTM G31, test de corrosion dit « mort verte » dans lequel la solution d'attaque acide est composée de 11,5% H₂SO₄, 1,2% HCI, 1% CuCl₂, 1% FeCl₃.

Les aciers J et N, après un test de 65 Heures, ont accusés respectivement une perte en masse de 250 g/m2 et 210 g/m2.

Comparativement l'acier HR 45 a subit une perte de masse de plus de 600 g/m2.

Nous remarquons que les aciers selon l'invention résistent de façon spectaculaire dans le milieu corrosif ci-dessus décrit.

Les différences en teneurs en carbone, bien que faibles, sont significatives. Les aciers selon l'invention doivent avoir une teneur en carbone le plus faible possible, inférieure à 0,02% et de préférence inférieure à 0,005%, avec une moyenne à environ 0,003%.

## Revendications

1. Acier ferritique à très basse teneur en carbone, doté de propriétés de déformation élevées et d'une excellente résistance à la corrosion, **caractérisé** en la composition pondérale suivante :
carbone < 0,02%
0,3% < manganèse < 1,5%
silicium < 0,3%
0,04% < phosphore < 0,1%
soufre < 0,01 %
0,2% < cuivre < 0,5%
nickel < 0,2%
l'acier comprenant en outre du niobium en une quantité au moins 0,026% et inférieure à 0,08%,
le reste étant du fer et des impuretés inhérentes à l'élaboration

2. Acier selon la revendication 1, **caractérisé en ce qu'**il comprend en outre moins de 0,05% de titane, aux dépens du fer.

3. Acier selon l'une quelconque des revendications 1 à 2, **caractérisé en ce qu'**il comprend en outre moins de 0,03% de molybdène, aux dépens du fer.

4. Procédé d'élaboration d'un acier ferritique selon les revendications 1 à 3, **caractérisé en ce que** l'acier de composition pondérale suivante :
carbone < 0,02%
0,3% < manganèse < 1,5%
silicium < 0,3%
0,04% < phosphore < 0,1%
soufre < 0,01%
0,2% < cuivre < 0,5%
nickel < 0,2%
l'acier comprenant en outre du niobium en une quantité au moins 0,026% et inférieure à 0,08%,
le reste étant du fer et des impuretés inhérentes à l'élaboration, est élaboré sous vide, puis soumis à :
- un laminage à chaud à une température de laminage supérieure à 850°C,
- un refroidissement jusqu'à une température comprise entre 450°C et 650°C,
- un bobinage.

5. Procédé selon la revendication 4, **caractérisé en ce que** la composition de l'acier comprend en outre moins de 0,05% de titane, aux dépens du fer.

6. Procédé selon l'une quelconque des revendications 4 à 5, **caractérisé en ce que** la composition de l'acier comprend en outre moins de 0,03% de molybdène, aux dépens du fer.

## Patentansprüche

1. Ferritischer Stahl mit sehr niedrigem Kohlenstoffgehalt, guten Verformungseigenschaften und hervorragender Korrosionsbeständigkeit, **gekennzeichnet durch** die folgende massebezogene Zusammensetzung:
- Kohlenstoff < 0,02 %,
- 0,3 % < Mangan < 1,5 %,
- Silicium < 0, 3 %,
- 0,04 % < Phosphor < 0, 1 %,
- Schwefel < 0,01 %,
- 0,2 % < Kupfer < 0,5 %,
- Nickel < 0,2 %,
- wobei der Stahl ferner Niob in einer Menge von mindestens 0,026 % und unter 0,08 % enthält und
- wobei der Rest aus Eisen und aus der Verarbeitung stammenden Verunreinigungen besteht.

2. Stahl nach Anspruch 1, **dadurch gekennzeichnet, dass** er ferner auf Kosten des Eisengehalts weniger als 0,05 % Titan enthält.

3. Stahl nach einem der Ansprüche 1 bis 2, **dadurch gekennzeichnet, dass** er ferner auf Kosten des Eisengehalts weniger als 0,03 % Molybdän enthält.

4. Verfahren zur Herstellung eines ferritischen Stahls nach einem der Ansprüche 1 bis 3, **dadurch gekennzeichnet, dass** der Stahl mit der folgenden massebezogenen Zusammensetzung:
- Kohlenstoff < 0,02 %,
- 0,3 % < Mangan < 1,5 %,
- Silicium < 0,3 %,
- 0,04 % < Phosphor < 0,1 %,
- Schwefel < 0,01 %,
- 0,2 % < Kupfer < 0, 5 %,
- Nickel < 0,2 %,
- wobei der Stahl ferner Niob in einer Menge von mindestens 0,026 % und unter 0,08 % enthält und
- wobei der Rest aus Eisen und aus der Verarbeitung stammenden Verunreinigungen besteht,
im Vakuum hergestellt und dann
- bei einer Walztemperatur über 850 °C warmgewalzt,
- auf eine Temperatur von 450 bis 650 °C abgekühlt und
- gerollt wird.

5. Verfahren nach Anspruch 4, **dadurch gekennzeichnet, dass** die Stahlzusammensetzung auf Kosten des Eisengehalts ferner weniger als 0,05 % Titan enthält.

6. Verfahren nach einem der Ansprüche 4 bis 5, **dadurch gekennzeichnet, dass** die Stahlzusammensetzung auf Kosten des Eisengehalts ferner weniger als 0,03 % Molybdän enthält.

## Claims

1. Very low-carbon ferritic steel with good deformation properties and excellent corrosion resistance, **characterized by** the following composition by weight:
carbon < 0.02%
0.3% < manganese < 1.5%
silicon < 0.3%
0.04% < phosphorus < 0.1%
sulphur < 0.01%
0.2% < copper < 0.5%
nickel < 0.2%
the steel furthermore including niobium in an amount of at least 0.026% and less than 0.08%,
the balance being iron and impurities inherent in the smelting operation.

2. Steel according to Claim 1, **characterized in that** it furthermore includes at least 0.05% titanium, at the expense of iron.

3. Steel according to either of Claims 1 and 2, **characterized in that** it furthermore includes at least 0.03% molybdenum, at the expense of iron.

4. Process for the production of a ferritic steel according to Claims 1 to 3, **characterized in that** the steel of the composition by weight:
carbon < 0.02%
0.3% < manganese < 1.5%
silicon < 0.3%
0.04% < phosphorus < 0.1%
sulphur < 0.01%
0.2% < copper < 0.5%
nickel < 0.2%
the steel furthermore including niobium in an amount of at least 0.026% and less than 0.08%,
the balance being iron and impurities inherent in the smelting operation, is vacuum-smelted and then subjected to:
- a hot rolling operation at a rolling temperature above 850°C;
- a cooling operation, down to a temperature of between 450°C and 650°C; and
- a coiling operation.

5. Process according to Claim 4, **characterized in that** the composition of the steel furthermore includes less than 0.05% titanium, at the expense of iron.

6. Process according to either of Claims 4 and 5, **characterized in that** the composition of the steel furthermore includes less than 0.03% molybdenum, at the expense of iron.
